# EUROPÄISCHE PATENTSCHRIFT

(11) **EP 0 687 742 B1**
(45) Veröffentlichungstag und Bekanntmachung des Hinweises auf die Patenterteilung: **10.09.1997**
(21) Anmeldenummer: 95810386.3
(22) Anmeldetag: 12.06.1995
(51) Int. Cl.: C22C 21/04, B60B 3/06, C22C 21/02

(54) **Druckgusslegierung**
Die casting alloy
Alliage pour coulée sous pression

(30) Priorität: 16.06.1994 CH 1901/94
(43) Veröffentlichungstag der Anmeldung: 20.12.1995
(73) Patentinhaber: ALUMINIUM RHEINFELDEN GmbH, 79618 Rheinfelden (DE)
(72) Erfinder: Hielscher, Ulrich, D-79618 Rheinfelden (DE); Koch, Hubert, D-79618 Rheinfelden (DE); Sternau, Horst, D-79618 Rheinfelden (DE)
(74) Vertreter: Patentanwälte Breiter + Wiedmer AG

(56) Entgegenhaltungen:
- EP-A- 0 301 472
- EP-A- 0 398 449
- EP-A- 0 539 328
- US-A- 3 726 672
- US-A- 4 104 089
- CHEMICAL ABSTRACTS, vol. 93, no. 16, 20.Oktober 1980 Columbus, Ohio, US; abstract no. 154266, BALICKI, STEFAN ET AL 'Effect of heat treatment on the mechanical properties of alloy AK9 modified with strontium'
- CHEMICAL ABSTRACTS, vol. 104, no. 12, 24.März 1986 Columbus, Ohio, US; abstract no. 93678, LATKOWSKI, ANDRZEJ ET AL 'Modification of eutectic and hypoeutectic aluminum-silicon alloys'
- CHEMICAL ABSTRACTS, vol. 97, no. 18, 1.November 1982 Columbus, Ohio, US; abstract no. 148995, ESHONOV, K. K. ET AL 'Modification of alloy AK9 with a complex master alloy'
- PATENT ABSTRACTS OF JAPAN vol. 7 no. 56 (C-155) ,8.März 1983 & JP-A-57 207162 (NIHON KEIKINZOKU KK) 19.Dezember 1982,
- PATENT ABSTRACTS OF JAPAN vol. 14 no. 57 (C-684) ,2.Februar 1990 & JP-A-01 283336 (HONDA MOTOR CO LTD) 14.November 1989,
- CHEMICAL ABSTRACTS, vol. 116, no. 10, 9.März 1992 Columbus, Ohio, US; abstract no. 89129, SINGH, R. J. ET AL 'Application of design of experiments to the quantitative study of the strengthening characteristics of cast aluminum-silicon-manganese- magnesium alloys'
- S.R.LAMPMAN ET AL 'METALS HANDBOOK / VOL 2' , AMERICAN SOCIETY FOR METALS , METALS PARK, OHIO, US * Seite 131 - Seite 133 * * Seite 167 - Seite 168 *
- A.C. STREET 'DIECASTING HANDBOOK' , PORTCULLIS PRESS , REDHILL, GB * Seite 155 - Seite 158 * * Seite 643 - Seite 645 *
- W. HUFNAGEL 'ALUMINIUM-TASCHENBUCH' , ALUMINIUM VERLAG , DUESSELDORF, DE * Seite 1003 - Seite 1004 * * Seite 867 - Seite 870 *
- Hufnagel: Aluminiumschlüssel 1991, Aluminium-Verlag Düsseldorf, S. 147 und 164

## Beschreibung

Die Erfindung betrifft eine Druckgusslegierung auf der Basis Aluminium-Silizium.

Die Verwendung von Aluminium-Silizium-Gusslegierungen zur Herstellung von Bauteilen im Druckgiessverfahren ist allgemein bekannt. Insbesondere an Sicherheitsbauteile werden heute Anforderungen gestellt, denen die bekannten Druckgusslegierungen längst nicht mehr in allen Belangen zu genügen vermögen.

In Chemical Abstracts vol. 93, no. 16, 1980, abstr. no. 93:154266 ist eine mit Sr modifizierte Standardlegierung AK9 (8-llSi, max. 0.8Fe, max. 1.0Cu, 0.2-0.5Mn, max. 0.3Ni, max. 0.5Zn, Rest A1) offenbart.

Aus Aluminiumschlüssel, Tafel J3, Seite 147, ist eine japanische Standardlegierung AC4 A bekannt, die aus Al, 8-10Si, max. 0.55 Fe, max. 0.25Cu, 0.3-0.6Mn, 0.3-0.6Mg, max. 0.2Ti, max. 0.25Zn für Sand- und Kokillenguss bekannt.

Angesichts dieser Gegebenheiten hat sich der Erfinder die Aufgabe gestellt, eine Aluminium-Druckgusslegierung bereitzustellen, die bezüglich ihrer mechanischen Eigenschaften sowohl im Gusszustand als auch nach einer Wärmebehandlung die an Sicherheitsbauteile wie beispielsweise Räder von Personenkraftwagen gestellten Anforderungen erfüllt, gut schweissbar ist sowie eine hohe Korrosionsbeständigkeit aufweist. Darüber hinaus soll die Legierung gut giessbar sein.

Erfindungsgemäss wird die Aufgabe gelöst durch eine Druckgusslegierung auf der Basis Aluminium-Silizium, die
9,5 bis 11,5 Gew.-% Silizium
0,1 bis 0,5 Gew.-% Magnesium
0, 5 bis 0,8 Gew.-% Mangan
max. 0,15 Gew.-% Eisen
max. 0,03 Gew.-% Kupfer
max. 0,10 Gew.-% Zink
max. 0,15 Gew.-% Titan
und als Rest Aluminium sowie zur Dauerveredelung 30 bis 300 ppm Strontium enthält.

Die erfindungsgemässe Druckgusslegierung entspricht damit dem Typ AlSi9Mg mit erheblich reduziertem Eisengehalt und einer Strontium-Veredelung des AlSi-Eutektikums. Wegen der hohen Dehnungswerte sowohl im Gusszustand als auch nach einer Wärmebehandlung ist die Legierung insbesondere zur Herstellung von Sicherheitsbauteilen geeignet.

Obwohl im Gusszustand schon gute mechanische Werte vorhanden sind, können aus der erfindungsgemässen Legierung hergestellte Druckgussstücke allen Wärmebehandlungen unterzogen werden.

Die bei einer Wärmebehandlung erreichten mechanischen Eigenschaften sind in starkem Mass vom Magnesiumgehalt abhängig. Daher ist dieser in der Fertigung sehr eng zu tolerieren. Der Magnesiumgehalt wird auf die Anforderungen an das Druckgussstück abgestimmt.

Zur Verbesserung der Ausformbarkeit enthält die Legierung Mangan. Der relativ grosse Anteil eutektischen Siliziums wird durch Strontium veredelt. Gegenüber körnigen Druckgusslegierung mit höheren Verunreinigungen besitzt die erfindungsgemässe Legierung auch Vorteile hinsichtlich der Dauerschwingfestigkeit. Die Risszähigkeit ist aufgrund der sehr klein vorliegenden Mischkristalle und des veredelten Eutektikums höher.

Bevorzugt wird die erfindungsgemässe Legierung als Horizontal-Stranggussmassel hergestellt. Damit ist es möglich, ohne aufwendige Schmelzereinigung eine Druckgusslegierung mit geringer Oxidverunreinigung zu erschmelzen: eine wichtige Voraussetzung zur Erzielung hoher Dehnungswerte im Druckgussstück.

Beim Einschmelzen ist jede Verunreinigung der Schmelze, insbesondere durch Kupfer oder Eisen, zu vermeiden. Die Reinigung der erfindungsgemässen dauerveredelten AlSiMg-Legierung erfolgt bevorzugt mittels einer Spülgasbehandlung mit inerten Gasen mittels Impeller.

Der Strontiumgehalt liegt bevorzugt zwischen 50 und 150 ppm und sollte im allgemeinen nicht unter 50 ppm fallen, da sonst das Giessverhalten verschlechtert werden kann.

Der Erfindung kann zusätzlich noch 0,05 bis 0,3 Gew.-%, insbesondere 0,15 bis 0,20 Gew.-% Zirkonium zugegeben werden.

Bevorzugt wird bei der erfindungsgemässen Legierung eine Kornfeinung durchgeführt. Hierzu kann der Legierung Galliumphosphid und/oder Indiumphosphid in einer Menge entsprechend 1 bis 250 ppm, vorzugsweise 1 bis 30 ppm Phosphor zugeführt werden. Zusätzlich kann die Legierung zur Kornfeinung auch Titan und Bor enthalten, wobei die Zugabe von Titan und Bor über eine Vorlegierung mit 1 bis 2 Gew.-% Titan und 1 bis 2 Gew.-% Bor, Rest Aluminium, erfolgt. Hierbei enthält die Vorlegierung bevorzugt 1,3 bis 1,8 Gew.-% Titan und 1,3 bis 1,8 Gew.-% Bor und weist ein Titan/Bor-Gewichtsverhältnis von etwa 0,8 bis 1,2 auf. Der Gehalt der Vorlegierung in der erfindungsgemässen Legierung wird bevorzugt auf 0,05 bis 0,5 Gew.-% eingestellt.

Die erfindungsgemässe Druckgusslegierung ist in hohem Mass geeignet zum Druckgiessen von Sicherheitsbauteilen, insbesondere zum Druckgiessen von Fahrzeugrädern wie beispielsweise Räder für Personenkraftwagen.

Die mechanischen Eigenschaften der erfindungsgemässen Legierung ergeben sich aus der nachfolgenden Tabelle. Die Werte sind an Probestäben, herausgearbeitet aus Platten mit 2 bis 4 mm Wanddicke, ermittelt worden. Die angegebenen Bereiche zeigen die Leistungsfähigkeit der Legierung, wobei nach Magnesiumgehalt und Wanddicke entsprechend einzuschränken ist.

| Werkstoffzustand | R_{p0,2} N/mm² | Rₘ N/mm² | A₅ % | HB 5/250-30 |
|---|---|---|---|---|
| F | 120-150 | 250-290 | 5-10 | 75- 95 |
| T5 | 155-245 | 275-340 | 4- 9 | 90-110 |
| T4 | 95-140 | 210-260 | 15-22 | 60- 75 |
| T6 | 210-280 | 290-340 | 7-12 | 100-110 |
| T7 | 120-170 | 200-240 | 15-20 | 60- 75 |

Wärmebehandlungsparameter sind nach europäischer Norm (EN):
- F =: Gusszustand
- T5 =: nach Formentnahme abgeschreckt und warmausgelagert
- T4 =: lösungsgeglüht, abgeschreckt und (z.B. 144 h) kaltausgelagert
- T6 =: lösungsgeglüht, abgeschreckt und warmausgelagert
- T7 =: lösungsgeglüht, abgeschreckt und überaltert

Die Legierung zeichnet sich aus durch eine sehr gute Giessbarkeit, eine sehr gute Korrosionsbeständigkeit sowie eine ausgezeichnete Schweissbarkeit.

## Patentansprüche

1. Druckgusslegierung auf der Basis Aluminium-Silizum, dadurch gekennzeichnet, dass die Legierung aus
9,5 bis 11,5 Gew.-% Silizium
0,1 bis 0,5 Gew.-% Magnesium
0, 5 bis 0,8 Gew.-% Mangan
30 bis 300 ppm Strontium zur Dauerveredelung
max. 0,15 Gew.-% Eisen
max. 0,03 Gew.-% Kupfer
max. 0,10 Gew.-% Zink
max. 0,15 Gew.-% Titan;
wahlweise noch
0.05 bis 0.3% Zirkonium,
Galliumphosphid und/oder Indiumphosphid in einer Menge entsprechend 1 bis 250 ppm Phosphor,
Titan und Bor, zugegeben über eine Aluminium-Vorlegierung mit 1 bis 2 Gew.-% Ti und 1 bis 2 Gew.-% B;
und als Rest Aluminium und unvermeidbaren Verunreinigungen besteht.

2. Druckgusslegierung nach Anspruch 1, dadurch gekennzeichnet, dass der Gehalt an Strontium zwischen 50 und 150 ppm liegt.

3. Druckgusslegierung nach Anspruch 1 oder 2, dadurch gekennzeichnet, dass die Legierung 0,15 bis 0,20 Gew.-% Zirkonium enthält.

4. Druckgusslegierung nach einem der Ansprüche 1 bis 3, dadurch gekennzeichnet, dass die Legierung zur Kornfeinung Galliumphosphid und/oder Indiumphosphid in einer Menge entsprechend 1 bis 30 ppm Phosphor enthält.

5. Druckgusslegierung nach einem der Ansprüche 1 bis 4, dadurch gekennzeichnet, dass die Vorlegierung 1,3 bis 1,8 Gew.-% Titan und 1,3 bis 1,8 Gew.-% Bor enthält und das Titan/Bor-Gewichtsverhältnis zwischen 0,8 und 1,2 liegt.

6. Druckgusslegierung nach einem der Ansprüche 1 bis 5, dadurch gekennzeichnet, dass die Legierung 0,05 bis 0,5 Gew.-% der Vorlegierung enthält.

7. Verwendung einer Druckgusslegierung nach einem der Ansprüche 1 bis 6 zum Druckgiessen von Sicherheitsbauteilen.

8. Verwendung einer Druckgusslegierung nach einem der Ansprüche 1 bis 6 zum Druckgiessen von Fahrzeugrädern, insbesondere Räder für Personenkraftwagen.

## Claims

1. Diecasting alloy with an aluminium-silicon base, characterised in that the alloy consists of
9.5 to 11.5 w.% silicon
0.1 to 0.5 w.% magnesium
0.5 to 0.8 w.% manganese
30 to 300 ppm strontium for permanent modification
max 0.15 w.% iron
max 0.03 w.% copper
max 0.10 w.% zinc
max 0.15 w.% titanium;
optionally also
0.05 to 0.3% zirconium,
gallium phosphide and/or indium phosphide in a quantity corresponding to 1 to 250 ppm phosphorus,
titanium and boron added via an aluminium prealloy at 1 to 2 w.% Ti and 1 to 2 w.% B;
and the remainder being aluminium and unavoidable impurities.

2. Diecasting alloy according to claim 1, characterised in that the strontium content is between 50 and 150 ppm.

3. Diecasting alloy according to claim 1 or 2, characterised in that the alloy contains 0.15 to 0.20 w.% zirconium.

4. Diecasting alloy according to any of claims 1 to 3, characterised in that the alloy contains gallium phosphide and/or indium phosphide in a quantity corresponding to 1 to 30 ppm phosphorus, for grain refining.

5. Diecasting alloy according to any of claims 1 to 4, characterised in that prealloy contains 1.3 to 1.8 w.% titanium and 1.3 to 1.8 w.% boron and the titanium/boron weight ratio is between 0.8 and 1.2.

6. Diecasting alloy according to any of claims 1 to 5, characterised in that the alloy contains 0.05 to 0.5 w.% prealloy.

7. Use of a diecasting alloy according to any of claims 1 to 6 for diecasting of safety components.

8. Use of a diecasting alloy according to any of Claims 1 to 6, for diecasting of vehicle wheels, in particular wheels for cars.

## Revendications

1. Alliage pour coulée sous pression à base d'aluminium et de silicium, caractérisé en ce que l'alliage est composé de
9,5 à 11,5 % en poids de silicium
0,1 à 0,5 % en poids de magnésium
0,5 à 0,8 % en poids de manganèse
30 à 300 p.p.m. de strontium destiné à un traitement permanent
au maximum 0,15 % en poids de fer
au maximum 0,03 % en poids de cuivre
au maximum 0,10 % en poids de zinc
au maximum 0,15 % en poids de titane
et facultativement de
0,05 à 0,3 % de zirconium,
d'une quantité de phosphure de gallium et/ou de phosphure d'indium correspondant à 1 à 250 p.p.m. de phosphore,
de titane et de bore, ajoutés par l'intermédiaire d'un préalliage d'aluminium contenant de 1 à 2 % en poids de Ti et de 1 à 2 % en poids de B,
et pour le reste d'aluminium et d'impuretés inévitables.

2. Alliage pour coulée sous pression suivant la revendication 1, caractérisé en ce que la teneur en strontium est comprise entre 50 et 150 p.p.m.

3. Alliage pour coulée sous pression suivant la revendication 1 ou 2, caractérisé en ce que l'alliage contient 0,15 à 0,20 % en poids de zirconium.

4. Alliage pour coulée sous pression suivant l'une des revendications 1 à 3, caractérisé en ce que pour l'affinement du grain, l'alliage contient une quantité de phosphure de gallium et/ou de phosphure d'indium correspondant à 1 à 30 p.p.m. de phosphore.

5. Alliage pour coulée sous pression suivant l'une des revendications 1 à 4, caractérisé en ce que le préalliage contient 1,3 à 1,8 % en poids de titane et 1,3 à 1,8 % en poids de bore et que le rapport de poids titane/bore est compris entre 0,8 et 1,2.

6. Alliage pour coulée sous pression suivant l'une des revendications 1 à 5, caractérisé en ce que l'alliage contient 0,05 à 0,5 % en poids du préalliage.

7. Utilisation d'un alliage pour coulée sous pression suivant l'une des revendications 1 à 6 pour la coulée sous pression de pièces de sécurité.

8. Utilisation d'un alliage pour coulée sous pression suivant l'une des revendications 1 à 6 pour la coulée sous pression de roues de véhicules, en particulier de roues de voitures particulières.
